# EUROPÄISCHE PATENTSCHRIFT

(11) **EP 0 820 371 B1**
(45) Veröffentlichungstag und Bekanntmachung des Hinweises auf die Patenterteilung: **12.06.2002**
(21) Anmeldenummer: 97902338.9
(22) Anmeldetag: 06.02.1997
(51) Int. Cl.: B27N 3/24, B27N 3/18

(54) **VERFAHREN UND VORRICHTUNG ZUR KONTINUIERLICHEN HERSTELLUNG VON PLATTEN AUS LIGNOCELLULOSE-HALTIGEN TEILCHEN**
METHOD AND DEVICE FOR THE CONTINUOUS PRODUCTION OF PANELS OF LIGNOCELLULOSE-CONTAINING PARTICLES
PROCEDE ET DISPOSITIF DE PRODUCTION CONTINUE DE PLAQUES DE PARTICULES CONTENANT DE LA LIGNOCELLULOSE

(30) Priorität: 08.02.1996 DE 19604574
(43) Veröffentlichungstag der Anmeldung: 28.01.1998
(73) Patentinhaber: Kramer, Jürgen, Dr., 21224 Rosengarten (DE)
(72) Erfinder: Kramer, Jürgen, Dr., 21224 Rosengarten (DE)
(74) Vertreter: Pohl, Manfred, Dr.
(86) Internationale Anmeldenummer: EP9700529
(87) Internationale Veröffentlichungsnummer: WO9728936

(56) Entgegenhaltungen:
- FR-A- 2 515 104
- US-A- 2 697 254
- US-A- 4 086 313
- US-A- 4 216 179
- US-A- 4 221 950
- US-A- 4 420 357

## Beschreibung

Die Erfindung bezieht sich auf ein Verfahren zur Herstellung von Platten aus Lignocellulose-haltigen Teilchen, wobei Bindemittel kontinuierlich auf die Teilchen aufgebracht wird, wobei die Teilchen kontinuierlich zu einer Matte geformt werden, wobei die Matte kontinuierlich vorverdichtet wird, wobei die Matte kontinuierlich durch Einwirken eines hochfrequenten Hochspannungsfelds angewärmt wird und wobei die in einer Ebene geführte Matte unter weiterer Wärmeeinwirkung zu den Platten verpreßt wird. Weiterhin bezieht sich die Erfindung auf eine Vorrichtung zur Durchführung eines solchen Verfahrens mit einer Beleimmaschine zum kontinuierlichen Aufbringen von Bindemittel auf die Teilchen, mit einem Mattenformer zum kontinuierlichen Formen der Teilchen zu einer Matte, mit einer Vorpresse zum kontinuierlichen Vorverdichten der Matte, mit einer HF-Heizung zum kontinuierlichen Anwärmen der Matte durch Einwirken eines hochfrequenten Hochspannungsfelds und mit einer Heißpresse zum Verpressen der zwischen zwei Preßblechen in einer Ebene geführten Matte unter weiterer Wärmeeinwirkung zu den Platten.

Die Erfindung bezieht sich damit nur auf Verfahren und Vorrichtungen, die zumindest einschließlich der Vorpresse und der HF-Heizung vollständig kontinuierlich arbeiten, bei denen also bis dahin keine schlagweise arbeitenden Einrichtungen zum Einsatz kommen.

Überdies bezieht sich die Erfindung ausschließlich auf Verfahren und entsprechende Vorrichtungen, bei denen die in einer Ebene geführte Matte heiß zu den Platten verpreßt wird. Dies schließt die Anwendung sogenannter Kalander-Pressen aus, mit denen nur Platten geringer Dicke und aus bestimmten Materialien herstellbar sind.

Demgegenüber ist die Erfindung nicht auf ein bestimmtes Bindemittel oder eine bestimmte Größe und Zusammensetzung der Lignocellulose-haltigen Teilchen beschränkt. D. h., es kommt nicht darauf an, ob es sich bei dem Bindemittel beispielsweise um ein Harnstoffharz oder ein formaldehydfreies Bindemittel handelt. Ebensowenig ist entscheidend, ob es sich bei den hergestellten Platten um Spanplatten, MDF-Platten oder OSB-Platten handelt. Allerdings ist die Erfindung bei der Herstellung bestimmter Platten mit besonderen Vorteilen verbunden.

Ein Verfahren und eine Vorrichtung der eingangs beschriebenen Art sind aus "Proceedings 27th International Particleboard/Composite Materials Symposium W.S.U. 1993, Seiten 55 bis 66: SUCCESS STORY: MODERN PARTICLEBOARD USING EASTERN HARDWOODS" bekannt. Dort ist eine Vorrichtung zur kontinuierlichen Herstellung von Spanplatten beschrieben bei der der Vorpresse zum kontinuierlichen Vorverdichten der Matte eine HF-Heizung zum kontinuierlichen Anwärmen der Matte durch Einwirken eines hochfrequenten Hochspannungsfelds vorgeschaltet ist. Die HF-Heizung erhöht die Temperatur der Matte ausgehend von Raumtemperatur um etwa 40 °C. Es wird berichtet, daß durch den Einsatz der HF-Heizung vor der Heißpresse die Produktivität der Vorrichtung deutlich gesteigert werden konnte, weil die angewärmte Matte eine erheblich kürzere Preßzeit in der Heißpresse benötigt.

Die Heizleistung einer HF-Heizung hängt von der Feldstärke des wirksamen Wechselfelds ab. Dies bedeutet, daß zum Erreichen der gleichen Heizleistung bei doppeltem Elektrodenabstand eine doppelt so große Wechselspannung zur Anwendung kommen muß. Große Spannungen sind jedoch immer mit der besonderen Gefahr von Durchschlägen verbunden, die zu schweren Beschädigungen der HF-Heizung führen können. Darüberhinaus können die mit den Durchschlägen einhergehenden elektro-magnetischen Impulse auch andere elektrische oder elektronische Einrichtungen beschädigen. Letztlich kann es bei der Herstellung von Platten durch die Durchschläge auch zum Entzünden der Matte oder zu Schadstellen an den fertigen Platten kommen.

Zur Berücksichtigung dieser Problematik ist es daher bekannt, eine HF-Heizung zum kontinuierlichen Anwärmen der Matte durch Einwirken eines hochfrequenten Hochspannungsfelds auch hinter der Vorpresse zum kontinuierlichen Vorverdichten der Matte anzuordnen, wo die Matte nur noch eine reduzierte Dicke aufweist und daher ein deutlich geringerer Elektrodenabstand der HF-Heizung möglich ist. Beispielsweise sind in US 4216179 Verfahren und Vorrichtungen beschrieben, bei denen eine Matte aus Lignocellulose-haltigen Teilchen zunächst vorverpreßt wird, um die Einlaufdicke um etwa ein Drittel zu reduzieren, dann mit Hilfe einer HF-Heizung angewärmt und schließlich weiter verpresst wird, um die Matte auf die endgültige Dicke der zu fertigenden Platte zu reduzieren.

In dem "Taschenbuch der Spanplattentechnik, Deppe/Ernst, 3. Auflage" wird auf Seite 175 eine HF-Vorpresse im Zusammenhang mit einer Kalander-Anlage erwähnt, bei der die Matte beim Heißverpressen nicht in einer Ebene sondern um eine im Querschnitt runde Heiztrommel herumgeführt wird. Kalander-Anlagen sind wie bereits erwähnt nur zur Herstellung dünner Platten geeignet. Eine Herstellung von OSB-Platten kommt mit einer Kalander-Anlage durch die Rückspringeigenschaften der zugrundeliegenden flächigen Holzstücke überhaupt nicht in Frage. wie eine HF-Vorpresse für eine Kalander-Anlage aufgebaut sein soll, geht weder aus dem unmittelbaren Zusammenhang noch aus den an dieser Stelle in dem Taschenbuch der Spanplattentechnik zitierten Druckschriften hervor. Es ist jedoch davon auszugehen, daß es sich um die auch bei Kalander-Anlagen bekannte Anordnung handelt, bei der einer Vorpresse eine HF-Heizung nachgeschaltet ist. Grundsätzlich ist der Einbau einer HF-Presse in eine Kalander-Anlage relativ unproblematisch, weil die Matte für die damit herstellbaren dünnen Platten ebenfalls nur dünn ist und so einen geringen Elektrodenabstand der HF-Heizung erlaubt.

HF-Heizungen finden auch in diskontinuierlich arbeitenden Anlagen zur Herstellung von Platten aus Lignocellulose-haltigen Teilchen Verwendung. Zum einen ist die HF-Erwärmung der Matte beim Heißverpressen in einer Stapelpresse bekannt. Da Stapelpressen mit HF-Heizung technisch jedoch sehr aufwendig sind und der Wirkungsgrad der HF-Heizung begrenzt ist, gilt die Wirtschaftlichkeit von Heißpressen mit HF-Heizung als nicht gegeben.

Weiterhin sind diskontinuierliche Vorpressen mit einer HF-Heizung für die Matte beim Vorverdichten bekannt. Hierbei handelt es sich um Einetagenpressen, die einen komplizierten technischen Aufbau aufweisen, weil sich die Elektroden der HF-Heizung zur gleichmäßigen Anwärmung der Matte über die gesamte Länge und Breite der Presse erstrecken müssen, wobei die Länge in der Größenordnung von 20 m liegen kann. Dies bedeutet beispielsweise, daß in der HF-Heizung relativ große Ströme fließen müssen, die nur mit großem Aufwand beherrschbar sind.

Der Erfindung liegt die Aufgabe zugrunde, den Einsatz einer HF-Heizung bei der kontinuierlichen Herstellung von Platten aus Lignocellulose-haltigem Material zu optimieren.

Erfindungsgemäß wird diese Aufgabe bei einem Verfahren der eingangs beschriebenen Art dadurch gelöst, daß die Matte beim kontinuierlichen Vorverdichten durch Einwirken des hochfrequenten Hochspannungsfelds angewärmt wird. Dies bedeutet für eine Vorrichtung der eingangs beschriebenen Art, daß die HF-Heizung innerhalb der Vorpresse angeordnet ist. Durch das Zusammenfassen des Vorverdichtens und des Anwärmens der Matte mit der HF-Heizung an einem Ort kann die HF-Heizung einen minimalen Elektrodenabstand aufweisen, so daß nur eine minimale Wechselspannung zur Anwendung kommt. Auf diese Weise werden nicht nur die Gefahr von Durchschlägen und die damit verbundenen Störeinflüsse reduziert, sondern es geht auch die von der HF-Heizung ausgehende elektro-magnetische Streustrahlung zurück. Ganz grundsätzlich ist nur ein vergleichsweise geringer technischer Aufwand für die HF-Heizung zu betreiben, da diese nur für vergleichsweise geringe Spannungen ausgelegt sein muß. Im Gegensatz zu einer diskontinuierlich arbeitenden Vorpresse mit HF-Heizung, ist der apparative Aufwand ebenfalls sehr gering, da die HF-Heizung bei der Erfindung theoretisch nur in einer Linie auf die kontinuierlich durchlaufende Matte einwirken muß. D.h., die Fläche der Elektroden kann klein gehalten werden und durch die geringe erforderliche Spannung in Verbindung mit den kleinen Elektrodenflächen müssen nur relativ kleine Ströme in der HF-Heizung fließen. Hieraus ergeben sich insgesamt auch Vorteile beim Wirkungsgrad der eingesetzten elektrischen Energie, da diese dem Produkt aus Spannung und Strom proportional ist.

Durch den Einbau der HF-Heizung in die Vorpresse einer bestehenden Vorrichtung zum Herstellen von Platten aus Lignocellulose-haltigem Material kann deren Kapazität deutlich gesteigert werden. Dabei erfordert die Integration der HF-Heizung in die Vorpresse keinen zusätzlichen Platz, sie ist mit vergleichsweise geringem technischen Aufwand realisierbar.

Vorzugsweise wirkt das hochfrequente Hochspannungsfeld der HF-Heizung dort auf die Matte ein, wo diese ihre geringste Dicke beim Vorverdichten erreicht. Hier ist der geringste Elektrodenabstand der HF-Heizung realisierbar.

Eine große Steigerung der Produktivität bei der Herstellung von Platten aus Lignocellulose-haltigem Material ist bereits dann erreichbar, wenn die Matte nur auf eine Temperatur von unter 60 °C, insbesondere zwischen 45 und 55 °C angewärmt wird. Bei diesen vergleichsweise geringen Temperaturen treten auch keine unerwünschten Kondensationen von Wasser oder Bindemittel an der Vorpresse auf, selbst wenn die Bindemittel keine speziell auf das neue Verfahren abgestimmte Zusammensetzung aufweisen.

Besonders große Steigerungen der Kapazität einer Vorrichtung zum Herstellen von Platten aus Lignocellulose-haltigem Material haben sich bei Platten mit einer Dicke von 12 bis 22 mm ergeben. Bei geringeren und größeren Plattendicken ist der Kapazitätsvorteil nicht so ausgeprägt, weil dort beim Heißverpressen der Matte in der Heißpresse unter Übertragung von Kontaktwärme der Vorteil der angewärmten Matte durch den Verlauf der Temperatureindringkurven nicht voll ausgenutzt werden kann.

Einen besonderen Vorteil weist das Anwärmen der Matte in der Vorpresse mittels Einwirken eines hochfrequenten Hochspannungsfelds bei der Herstellung von OSB-Platten aus flächigen Holzstücken auf. Dünne OSB-Platten sind aufgrund der großen Rückstellkräfte der verwendeten flächigen Holzstücke bislang nicht kommerziell kontinuierlich herstellbar, da die Preßbänder von kontinuierlichen Heißpressen zu stark belastet würden. Durch die HF-Heizung in der Vorpresse wird jedoch das Lignin in der Matte plastifiziert und die Bindemittel beginnen bereits haftende Eigenschaften zu zeigen, so daß die Rückstellkräfte der flächigen Holzstücke stark zurückgehen. Im Ergebnis wird ein sehr geringes wiederaufspringen der Matte nach der Vorpresse beobachtet und die Matte kann auch in einer kontinuierlich arbeitenden Heißpresse zu den OSB-Platten verpreßt werden. Das geringe Aufspringen der Matte nach der vorpresse ist generell ein besonderes Merkmal des erfindungsgemäßen Verfahrens.

Bei der neuen Vorrichtung können die Elektroden der HF-Heizung an den Rückseiten von die Platte beiderseits beaufschlagenden Preßbändern der Vorpresse angeordnet sein. Dabei sind die Elektroden der HF-Heizung vorzugsweise dort angeordnet, wo die Preßbänder ihren geringsten Abstand voneinander aufweisen.

Eine Elektrode der HF-Heizung kann geerdet sein, wobei das der geerdeten Elektrode auf der anderen Seite der Matte gegenüberliegende Preßband hochfrequenzfest ausgebildet ist. Wenn eine Elektrode eine HF-Heizung geerdet ist, spricht man von einer unsymmetrischen HF-Einspeisung. Hierbei wird die geerdete Elektrode auch als kalte Elektrode bezeichnet. Im Bereich dieser kalten Elektrode sind die Materialbeanspruchungen geringer als an der "heißen" Elektrode. Es reicht daher beim Umrüsten einer bestehenden Vorrichtung zur Herstellung von Platten aus Lignocellulose-haltigem Material aus, wenn zumindest das Preßband der Vorpresse, welches der heißen Elektrode zugeordnet ist, so umgerüstet wird, daß es hochfrequenzfest ausgebildet ist.

Die Erfindung wird im folgenden anhand von Ausführungsbeispielen näher erläutert und beschrieben, dabei zeigt
- Figur 1: ein Flußdiagramm zur Durchführung des neuen Verfahrens,
- Figur 2: den schematischen Aufbau einer Vorpresse bei der neuen Vorrichtung,
- Figur 3: den schematischen Aufbau einer kontinuierlichen Heißpresse bei der neuen Vorrichtung,
- Figur 4: ein Preßwegdiagramm einer diskontinuierlichen Heißpresse bei der neuen Vorrichtung,
- Figur 5: zwei Temperatureindringkurven und zwei Vergleichskurven zu dem neuen Verfahren und die
- Figuren 6 und 7: Auftragungen der Querzugfestigkeit für zwei Herstellungsbeispiele und Vergleichsbeispiele.

Bei dem in Figur 1 skizziertem Verfahren wird zunächst Bindemittel in einer Beleimmaschine 1 kontinuierlich auf Lignocellulose-haltige Teilchen 2 aufgebracht. Anschließend werden die Teilchen 2 in einem Mattenformer 3 kontinuierlich zu einer Matte 4 geformt. In einer Vorpresse 5 wird die Matte 4 kontinuierlich vorverdichtet. Gleichzeitig wirkt in der Vorpresse 5 eine HF-Heizung zum kontinuierlichen Erwärmen durch ein hochfrequentes Hochspannungsfeld auf die Matte 4 ein. Die angewärmte und vorverdichtete Matte 4 wird dann in einer Heißpresse 6 kontinuierlich zu einer Platte 7 verpreßt, die anschließend in einzelne Platten zerteilt werden kann.

Die bei dem neuen Verfahren zum Einsatz kommende Beleimmaschine 1 ist ebenso wie der Mattenformer in seinem Aufbau bekannt. Hier sind gegenüber bekannten Vorrichtungen zur Herstellung von Platten aus Lignocellulose-haltigen Teilchen keine Veränderungen vorgesehen. Einen besonderen Aufbau weist jedoch die Vorpresse 5 auf, deren innerer Aufbau in Figur 2 schematisch wiedergegeben ist. Die Einlaufdicke 27 der Matte 4 wird in der Vorpresse zwischen zwei um Rollen 8 und 9 umlaufenden Preßbändern 10 und 11 bis auf eine Dicke 12 reduziert. Hinter den Preßbändern 10 und 11 springt die Matte 4 wieder bis auf eine Auslaufdicke 13 auf. Im Bereich der minimalen Dicke 12 der Matte 4 ist eine HF-Heizung 14 angeordnet. Ein möglicher Anbringungsort für eine zweite HF-Heizung 14 ist durch eine gestrichelte Linie angedeutet. Die vorhandene HF-Heizung 14 weist zwei jeweils hinter den Preßbändern 10 und 11 angeordnete Elektroden 15 und 16 auf. Die Elektrode 16 ist geerdet, so daß die HF-Heizung nach dem Prinzip der unsymmetrisch Einspeisung arbeitet. Dementsprechend wird die Elektrode 16 auch als kalte Elektrode und die Elektrode 15 als heiße Elektrode bezeichnet. Weil die HF-Heizung 14 im Bereich der minimalen Dicke 12 auf die Matte 4 einwirkt, reicht eine vergleichsweise geringe Spannung aus, um die für den gewünschten Energieübertrag auf die Matte 4 erforderliche Feldstärke zu erreichen. Damit wird gleichzeitig die Gefahr von Durchschlägen in engen Grenzen gehalten. Zumindest das Preßband 10 der Vorpresse 5 ist hochfrequenzfest ausgebildet. Bei dem der kalten Elektrode 16 zugeordneten Preßband 11 ist dies nicht unbedingt erforderlich, jedoch auch empfehlenswert. Im Vergleich zu Vorpressen, die nicht mit einer HF-Heizung 14 ausgerüstet sind, ist die Auslaufdicke 13 der Matte 4 nach der Vorpresse 5 vergleichsweise gering, weil die Rückstellkräfte in der Matte 4 durch die HF-Heizung reduziert werden. Dies ist auf ein Plastifizieren von Lignin und ein Wirksamwerden des Bindemittels durch das Anwärmen der Matte 4 zurückzuführen.

Die in Figur 3 skizzierte Heißpresse 6 weist den üblichen Aufbau einer kontinuierlich arbeitenden Heißpresse auf, bei der die Matte 4 zwischen sich auf Rollen 17 und 18 abstützenden endlosen Preßblechen 19 und 20 geführt wird und dabei unter Wärmeeinwirkung zu der Platte 7 verpreßt wird. Die entsprechenden Heizelemente sind in Figur 3 nicht dargestellt.

Der vertikale Abstand der Preßbleche 19 und 20 ist über die Länge einer Heißpresse nicht konstant, wie aus Figur 4 ersichtlich ist, in der für eine diskontinuierliche Heißpresse dieser Abstand als Dicke d der Platte 4 bei ihrem Weg s durch die Heißpresse 6 aufgetragen ist. Über einen ersten Abschnitt 21 wird die Matte 4 verdichtet, dabei erfolgt ein Aufheizen der Deckschichten der Matte 4 durch von den Preßblechen 19 und 20 übertretende Kontaktwärme. In einem anschließenden Abschnitt 22 wird die Dicke der Platte d auf einem etwas größeren Maß konstant gehalten, wobei die Kontaktwärme der Preßbleche 19 und 20 bis in die Mitte der Platte vordringt. Anschließend wird die Platte 4 in einem Abschnitt 23 auf ihre geringste Dicke d zusammengedrückt, um die Platte zu kalibrieren und nach dem Kalibrieren zu lüften. Danach verläßt die Platte die Heißpresse.

In Figur 5 ist der Temperaturverlauf in der Mitte der Platte der Platte 4 in der Heißpresse 6 für zwei Beispiele des erfindungsgemäßen Verfahrens und für zwei Vergleichsbeispiele über der absoluten Preßzeit t aufgetragen. Die leeren Dreiecke und die leeren Rauten entsprechen MDF-Platten mit einer Nenndicke von 16 bzw. 30 mm, die erfindungsgemäß unter Anwendung einer HF-Heizung 14 in der Vorpresse 5 hergestellt wurden. Die gefüllten Quadrate und die gefüllten Kreise entsprechen demgegenüber Vergleichsbeispielen, bei denen MDF-Platten mit einer Nenndicke von 16 bzw. 30 mm ohne den Einsatz der HF-Heizung 14 hergestellt wurden. Bei auf 50 °C vorerwärmten Matten für 16 mm Platten steigt die Temperatur in der Plattenmitte ziemlich rasch an und erreicht bereits nach 60 Sekunden 80 °C, d. h. ca. 45 Sekunden früher als bei nicht HF-vorerwärmten Matten mit einer Anfangstemperatur von ca. 30 °C. In beiden Fällen betrug die Temperatur von die Preßbleche 19 und 20 aufheizenden Heizplatten 227 °C. Ein analoger, jedoch flacherer Temperaturverlauf wird bei den 30 mm Platten beobachtet. Bei der Temperaturanfangsdifferenz von ca. 20 °C zwischen den angewärmten und den nicht angewärmten Matten beträgt die Zeitdifferenz zum Erreichen von 80 °C bei 30 mm Platten zwar 75 Sekunden, die auf die absolute Preßzeit bezogene relative Zeitdifferenz ist jedoch kleiner als bei den 16 mm Platten. Unter gleichen Ausgangsbedingungen war zwischen den Verleimungsarten Harnstoff-Formaldehyd-Harz und Polyurethanharz kein Unterschied im Temperaturverlauf feststellbar.

Die Temperatureindringkurven gemäß Figur 5 gehören zu den folgenden Beispielen:

### 1. 16 mm Platten

Unter den folgenden Randbedingungen wurden MDF-Platten mit einer Nenndicke von 16 mm einmal mit und einmal ohne Anwärmung der Matten in der Vorpresse durch ein hochfrequentes Hochspannungsfeld hergestellt:

| | |
|---|---|
| Holzart | 100 % Nadelholz |
| | ca. 90 - 95 % Kiefer und 5 bis 10 % Fichte |
| Ausgangsform | Hackschnitzel |
| Bindemittel | Harnstoffharz (Leuna 5554) |
| Beleimungsart | Blasrohrbeleimung |
| Rohdicke | 17,8/17,5 mm |
| Dickenschrumpfung | ca. 0,3 mm nach Erkaltung |
| Rohdichte | 770 kg pro Kubikmeter |
| Festharz | 10 % auf atro Fasern |
| Härter | ohne Härterzugabe |
| Feuchte | ca. 8 - 10 % |
| Mattentemp. ohne HF | ca 30° C' |
| Mattentemp. mit HF | ca. 50° C |
| Heizzeiten ohne HF | 10 s/mm |
| Heizzeiten mit HF | 7,5 - 5,5 s/mm |
| Preßtemperatur | 227° C (Heizplatten) |

Die Auswertung der erreichten Querzugsfestigkeiten erfolgte nach EMB-Norm, wobei jeder Meßpunkt in dem in Figur 6 wiedergegebenen Diagramm einen Mittelwert aus 5 Querzugproben pro Platte darstellt. In Figur 6 sind rechts über der Heizzeit von 10 s/mm die Querzugfestigkeiten dargestellt, die sich ohne HF-Heizung zur Anwärmung der Matte ergaben. Auf der linken Seite über dem Heizzeitbereich von 5,5 - 7,5 s/mm sind die Querzugfestigkeiten mit HF-Anwärmung wiedergegeben. Im Heizzeitbereich von 7 bis 7,5 s/mm, der einer Heizzeitverkürzung von 25 bis 30 % entspricht, liegt das Festigkeitsniveau mit HF-Anwärmung deutlich höher als die Werte ohne HF-Anwärmung. Die Streubereiche sind ebenfalls deutlich geringer im Vergleich mit den Ausgangswerten ohne HF-Anwärmung. Bei der Heizzeit von 6,3 s/mm ist das Festigkeitsniveau zwar geringfügig niedriger aber immer noch über den Ausgangswerten ohne HF-Anwärmung. Bei der Heizzeit von 5,5 s/mm ist das Festigkeitsniveau um ca. 20 % gegenüber den Ausgangswerten abgefallen, liegt aber immer noch oberhalb der EMB-Norm.

### 2. 30 mm Platten

MDF-Platten mit einer Nenndicke von 30 mm wurden unter den folgenden Randbedingungen hergestellt:

| | |
|---|---|
| Holzart | 100 % Nadelholz |
| | ca. 90 - 95 % Kiefer und 5 - 10 % Fichte |
| Ausgangsform | Hackschnitzel |
| Bindemittel | Harnstoffharz (BASF 570/NESTE 36 75) |
| Nenndicke | 30 mm |
| Rohdicke | 32,0/32,6 mm |
| Dickenschrumpfung | ca. 0,6 mm nach Erkaltung |
| Rohdichte | 750 kg pro Kubikmeter |
| Festharz | 12 % auf atro Fasern |
| Härter | ohne Härterzugabe |
| Feuchte | ca. 10 % |
| Mattentemp. ohne HF | ca. 30° C |
| Mattentemp. mit HF | ca. 50° C |
| Heizzeiten ohne HF | 13 s/mm |
| Heizzeiten mit HF | 11 bis 8 s/mm |
| Preßtemperatur | 227° C (Heizplatten) |

Die auf gleiche Weise wie bei den 16 mm Platten bestimmten Querzugfestigkeiten sind in Figur 7 aufgetragen. Rechts in Figur 7 erscheinen über der Heizzeit von 13 s/mm die Festigkeiten ohne HF-Anwärmung, links über den Heizzeiten von 8 bis 11 s/mm die Festigkeiten mit HF-Anwärmung. Bei der Heizzeit von 11 s/mm liegen die Werte mit HF-Anwärmung noch auf höherem Niveau als die Ausgangswerte ohne HF-Anwärmung. Unterhalb 11 Sekunden bis zu 8 Sekunden wird schon ein Abwärtstrend unter das Ausgangsniveau erkennbar. Die HF-Anwärmung bei der Begrenzung von 50° C in der Matte ist für den Bereich dickerer Platten daher nicht so effizient wie für Platten mit einer Dicke von 12 bis 22 mm, weil bei dickeren Platten die Wärmeeindringkurve weniger stark beeinflußt wird.

Die HF-Heizung, die bei den erfindungsgemäßen Beispielen zur Anwendung kam, wie die folgenden technischen Daten auf:

| | |
|---|---|
| HF-Nutzleistung | 15 kW bei 100 % Einschaltdauer |
| Frequenz | 27,12 MHz + - 0,6 % |
| Netzanschluß | Drehstrom 400 V |
| | + 6 % - 10 % 50 Hz |
| Steuerspannung | 230 V / 50 Hz |
| Netzaufnahme bei Vollast | 32 kVA |
| Hochspannungsgleichrichtung | Siliziumdioden |
| Senderöhre | - Fabrikat: ABB |
| | - Typ: IQL 12-1 |
| Elektrodenplatte | - Länge: 500 mm |
| | - Breite: 800 mm |

Bei einem Anwärmen der Matte 4 mit der HF-Heizung auf Temperaturen unterhalb 60° C trat keine Kondensation durch die Temperaturdifferenz zwischen der erwärmten Matte und der kalten Vorpresse auf, ohne daß besondere Bindemittel oder irgendwelche Vorkehrungsmaßnahmen bei der Vorpresse getroffen werden mußten. Höhere Temperaturen beim Anwärmen der Matte 4 sind unter Einhaltung von Vorsichtsmaßnahmen bezüglich der Preßbänder der Vorpresse und des Bindemittels möglich.

### BEZUGSZEICHENLISTE

- 1 -: Beleimmaschine
- 2 -: Teilchen
- 3 -: Mattenformer
- 4 -: Matte
- 5 -: Vorpresse
- 6 -: Heißpresse
- 7 -: Platte
- 8 -: Rolle
- 9 -: Rolle
- 10 -: Preßband

- 11 -: Preßband
- 12 -: Dicke
- 13 -: Auslaufdicke
- 14 -: HF-Heizung
- 15 -: Elektrode
- 16 -: Elektrode
- 17 -: Rolle
- 18 -: Rolle
- 19 -: Preßblech
- 20 -: Preßblech

- 21 -: Abschnitt
- 22 -: Abschnitt
- 23 -: Abschnitt
- 27 -: Einlaufdicke

## Patentansprüche

1. Verfahren zur Herstellung von Platten aus lignocellulosehaltigen Teilchen, wobei Bindemittel kontinuierlich auf die Teilchen aufgebracht wird, die Teilchen kontinuierlich zu einer Matte geformt werden, die Matte kontinuierlich zwischen umlaufenden Bändern vorverdichtet wird, die Matte beim Vorverdichten kontinuierlich durch Einwirken eines hochfrequenten Hochspannungsfelds angewärmt wird und die in einer Ebene geführte Matte unter weiterer Wärmeeinwirkung zu den Platten verpreßt wird, **dadurch gekennzeichnet, daß** das hochfrequente Hochspannungsfeld nach der Vorverdichtung der Matte (4) auf ein geringstes Dickenmaß (12) einwirkt, das kleiner ist als die Auslaufdicke (13), auf die die Matte (4) nach der Vorverdichtung wieder aufspringt, und daß die Matte (4) während des Einwirkens des hochfrequenten Hochspannungsfelds zwischen den Preßbändern (10, 11) im wesentlichen auf dem geringsten Dickenmaß (12) gehalten wird.

2. Verfahren nach Anspruch 1, **dadurch gekennzeichnet, daß** die Matte (4) auf eine Temperatur unter 60 °C, insbesondere zwischen 45 und 55 °C, angewärmt wird.

3. Verfahren nach einem der Ansprüche 1 oder 2, **dadurch gekennzeichnet, daß** die Platten (7), zu denen die Matte (4) verpreßt wird, eine Dicke von 12 bis 22 mm aufweisen.

4. Verfahren nach einem der Ansprüche 1 bis 3, **dadurch gekennzeichnet, daß** die Teilchen (2) flächige Holzstücke sind, aus denen kontinuierlich OSB-Platten hergestellt werden.

5. Vorrichtung zur Herstellung von Platten aus lignocellulosehaltigen Teilchen mit einer Beleimmaschine zum kontinuierlichen Aufbringen von Bindemittel auf die Teilchen, einem Mattenformer zum kontinuierlichen Formen der Teilchen zu einer Matte, einer Vorpresse zum kontinuierlichen Vorverdichten der Matte, einer HF-Heizung zum kontinuierlichen Anwärmen der Matte durch Einwirken eines hochfrequenten Hochspannungsfelds und mit einer Heißpresse zum Verpressen der zwischen zwei Preßblechen in einer Ebene geführten Matte unter weiterer Wärmeeinwirkung zu den Platten, **dadurch gekennzeichnet, daß** die HF-Heizung (14) innerhalb der Vorpresse (5) an einer Stelle angeordnet ist, an der die Matte (4) auf ein geringstes Dickenmaß (12) vorverdichtet ist.

6. Vorrichtung nach Anspruch 5, **dadurch gekennzeichnet, daß** Elektroden (15, 16) der HF-Heizung (14) an den Rückseiten von die Matte (4) beiderseits beaufschlagenden Preßbändern (10, 11) der Vorpresse (5) angeordnet sind.

7. Vorrichtung nach Anspruch 6, **dadurch gekennzeichnet, daß** die Elektroden (15, 16) der HF-Heizung (14) dort angeordnet sind, wo die Preßbänder (10, 11) ihren geringsten Abstand voneinander aufweisen.

8. Vorrichtung nach Anspruch 6 oder 7, **dadurch gekennzeichnet, daß** eine Elektrode (16) der HF-Heizung (14) geerdet ist und daß das der geerdeten Elektrode (16) auf der anderen Seite der Matte (4) gegenüberliegende Preßband (10) hochfrequenzfest ausgebildet ist.

## Claims

1. Method of manufacturing panels out of lignocellulose containing particles, wherein binder is continuously applied on to the particles, the particles are continuously formed to a mat, the mat during be pre-pressed is continuously warmed through application of a high-frequency high voltage field and the mat conveyed in one plane is pressed to the panels while applying further heat, **characterized in that** the high frequency voltage field after the mat (4) being pre-pressed, acts on a narrowest area of thickness (12), which is less than the out-feed thickness (13), to which the mat (4) springs back after pre-pressing, and wherein the mat (4) during the application of the high-frequency high voltage field is held between the pre-press conveyor belts (10, 11) substantially at the narrowest thickness (12).

2. Method according to claim 1, **characterized in that** the mat (4) is warmed to a temperature below 60 °C, especially between 45 and 55°C.

3. Method according to one of claims 1 or 2, **characterized in that** the panels (7) formed by pressing the mat (4) have a thickness from 12 to 22 mm.

4. Method according to one of claims 1 to 3, **characterized in that** the particles (2) are flat wood strands, out of which OSB-panels are continuously produced.

5. Device for the production of panels from cellulose containing particles comprising a gluing machine for continuously applying binder on to lignocellulose containing particles, a mat former for continuously forming the particles to a mat, a pre-press for continuously pre-pressing the mat, a HF-heating device for continuously warming up the mat by applying a high frequency high voltage field and with a hot-press for pressing the mat between two press-coils along one plane through additional heating to panels, **characterized in that** the HF- heating device (14) is in the pre-press (5) on an area where the mat (4) is pre-pressed to the narrowest thickness (12).

6. Device according to claim 5, **characterized in that** the electrodes (15, 16) of the HF- heating device (14) are located on the back side of the pre-press conveyor belts (10, 11) of the pre-press (5), which press the mat (4) from both front sides.

7. Device according to claim 6, **characterized in that** the electrodes (15, 16) of the HF- heating device (14) are located at that area, where the pre-press conveyor belts (10, 11) have the narrowest distance to each other.

8. Device according to claims 6 or 7, **characterized in that** one electrode (16) of the HF- heating device (14) is earth, and that the pre-press conveyor belt (10) on the side opposite the earth electrode (16) attaching the mat (4) is resistant to high-frequency.

## Revendications

1. Procédé pour la fabrication de panneaux en particules lignocellulosiques, selon lequel des agents liants sont appliqués en continu sur les particules, ces dernières sont moulées en continu pour former un mat, celui-ci est précompacté en continu entre des bandes circulaires, chauffé en continu sous l'effet d'un champ haute tension à haute fréquence lors de ce précompactage et ce mat, acheminé sur un plan, est comprimé sous un autre effet thermique pour former les panneaux, **caractérisé en ce qu'**après le précompactage du mat (4), ce champ haute tension à haute fréquence agit sur une épaisseur (12) la plus faible qui est inférieure à l'épaisseur de sortie (13) que reprend le mat (4) après le précompactage, et **en ce que** le mat (4) est maintenu essentiellement à l'épaisseur (12) la plus faible entre les bandes pressantes (10, 11) lorsqu'il est sous l'effet du champ haute tension à haute fréquence.

2. Procédé selon la revendication 1 **caractérisé en ce que** le mat (4) est chauffé à une température inférieure à 60 °C, notamment comprise entre 45 et 55 °C.

3. Procédé selon l'une des revendications 1 ou 2 **caractérisé en ce que** les panneaux (7) formés par compression du mat (4) présentent une épaisseur comprise entre 12 et 22 mm.

4. Procédé selon l'une des revendications 1 ou 3 **caractérisé en ce que** les particules (2) sont des morceaux de bois plans à partir desquels on fabrique en continu des panneaux OSB.

5. Dispositif pour la fabrication de panneaux de particules lignocellulosiques avec une encolleuse pour l'application en continu d'agents liants sur les particules, un mouleur de mats pour mouler en continu les particules de sorte à former un mat, une presse de préformage pour un précompactage continu du mat, un chauffage H.F. pour un réchauffement continu du mat sous effet d'un champ haute tension à haute fréquence et une presse à chaud pour la compression en panneaux, sous un autre effet thermique, du mat guidé sur un plan entre deux plaques de pressage, **caractérisé en ce qu'**à l'intérieur de la presse de préformage (5), le chauffage H.F. (14) est disposé en un endroit où le mat (4) est précompacté à une épaisseur la plus faible (12).

6. Dispositif selon la revendication 5 **caractérisé en ce que** des électrodes (15, 16) du chauffage H.F. (14) sont disposées sur les parties arrières des bandes pressantes (10, 11) de la presse de préformage (5) agissant bilatéralement sur le mat (4).

7. Dispositif se la revendication 6 **caractérisé en ce que** les électrodes (15, 16) du chauffage H.F : (14) sont disposées à l'endroit où l'intervalle entre les bandes pressantes (10, 11) est le plus faible.

8. Dispositif selon la revendication 6 ou 7 **caractérisé en ce qu'**une électrode (16) du chauffage H.F. (14) est mise à la terre et que la bande pressante (10) située du côté du mat (4) opposé à cette électrode reliée à la terre (16) présente une configuration résistante aux hautes fréquences.
